# FASCICULE DE BREVET EUROPEEN

(11) **EP 1 026 270 B1**
(45) Date de publication et mention de la délivrance du brevet: **27.04.2005**
(21) Numéro de dépôt: 00420020.0
(22) Date de dépôt: 01.02.2000
(51) Int. Cl.: C22C 21/16, C22F 1/057

(54) **Produit en alliage ALCuMg pour élément de structure d'avions**
Produkt aus AlCuMg-Legierung für ein Zellenbauteil eines Flugzeuges
AlCuMg alloy product for aircraft body member

(30) Priorité: 04.02.1999 FR 9901468; 18.08.1999 FR 9910682
(43) Date de publication de la demande: 09.08.2000
(73) Titulaire: Pechiney Rhenalu, 75116 Paris (FR)
(72) Inventeur: Warner, Timothy, 38340 Voreppe (FR); Lassince, Philippe, 63500 Issoire (FR); Lequeu, Philippe, 63500 Issoire (FR)
(74) Mandataire: Mougeot, Jean-Claude

(56) Documents cités:
- EP-A- 0 031 605
- EP-A- 0 038 605
- EP-A- 0 473 122
- EP-A- 0 489 408
- EP-A- 0 731 185
- US-A- 5 759 302
- US-A- 5 863 359

## Description

### Domaine technique

L'invention concerne des produits laminés, filés ou forgés en alliage AlCuMg trempés et tractionnés, destinés à la fabrication d'éléments de structure d'avion, notamment des panneaux de peau et des raidisseurs d'intrados de voilure, et présentant, par rapport aux produits de l'art antérieur utilisés pour la même application, un compromis amélioré entre les propriétés de résistance mécanique, de formabilité, de ténacité, de tolérance aux dommages et contraintes résiduelles. La désignation des alliages et des états métallurgiques correspond à la nomenclature de l'Aluminum Association, reprise par les normes européennes EN 515 et EN 573.

### Etat de la technique

Les ailes d'avions commerciaux de grande capacité comportent une partie supérieure (ou extrados) constituée d'une peau fabriquée à partir de tôles épaisses en alliage 7150 à l'état T651, ou en alliage 7055 à l'état T7751 ou 7449 à l'état T7951, et de raidisseurs fabriqués à partir de profilés du même alliage, et une partie inférieure (ou intrados) constituée d'une peau fabriquée à partir de tôles épaisses en alliage 2024 à l'état T351 ou 2324 à l'état T39, et de raidisseurs fabriqués à partir de profilés du même alliage. Les deux parties sont assemblées par des longerons et des nervures.

L'alliage 2024 selon la désignation de l'Aluminum Association ou la norme EN 573-3 a la composition chimique suivante (% en poids) :
Si < 0,5 Fe < 0,5 Cu : 3,8 - 4,9 Mg : 1,2 - 1,8 Mn : 0,3 - 0,9 Cr < 0,10 Zn < 0,25 Ti < 0,15

Différentes variantes ont été développées et déposées à l'Aluminum Association sous les désignations 2224, 2324 et 2424, avec notamment des teneurs plus limitées en silicium et en fer. L'alliage 2324 à l'état T39 a fait l'objet du brevet EP 0038605 (= US 4294625) de Boeing, dans lequel l'amélioration de la limite d'élasticité est obtenue par écrouissage à l'aide d'une passe de laminage à froid après trempe. Cet écrouissage tend à diminuer la ténacité et, pour compenser la baisse de ténacité, on diminue les teneurs en Fe, Si, Cu et Mg. Boeing a également développé l'alliage 2034 de composition :
Si < 0,10 Fe < 0,12 Cu : 4,2 - 4,8 Mg : 1,3 - 1,9 Mn : 0,8 - 1,3 Cr < 0,05 Zn < 0,20 Ti < 0,15 Zr : 0,08 - 0,15

Cet alliage a fait l'objet du brevet EP 0031605 (= US 4336075). Il présente, par rapport au 2024 à l'état T351, une meilleure limite d'élasticité spécifique due à l'augmentation de la teneur en manganèse et à l'ajout d'un autre antirecristallisant (Zr), ainsi qu'une ténacité et une résistance à la fatigue améliorées.

Le brevet EP 0473122 (= US 5213639) d'Alcoa décrit un alliage, enregistré à l'Aluminum Association comme 2524, de composition: Si < 0,10 Fe < 0,12 Cu : 3,8 - 4,5 Mg : 1,2 - 1,8 Mn : 0,3 - 0,9 pouvant contenir éventuellement un autre antirecristallisant (Zr, V, Hf, Cr, Ag ou Sc). Cet alliage est destiné plus particulièrement aux tôles minces pour fuselage et présente une ténacité et une résistance à la propagation de fissures améliorées par rapport au 2024.

La demande de brevet EP 0731185 de la demanderesse concerne un alliage, enregistré ultérieurement sous le n° 2024A, de composition: Si < 0,25 Fe < 0,25 Cu : 3,5 - 5 Mg : 1 - 2 Mn < 0,55 avec la relation : 0 < Mn - 2Fe < 0,2 Les tôles épaisses en cet alliage présentent à la fois une tenacité améliorée et un niveau réduit de contraintes résiduelles, sans perte sur les autres propriétés.

Les brevets US 5863359 et US 5865914 d'Alcoa concernent respectivement une aile d'avion comportant un intrados en alliage de composition :
Cu : 3,6 - 4 Mg : 1 - 1,6 (préf : 1,15 - 1,5) Mn : 0,3 - 0,7 (préf. : 0,5 - 0,6) Zr : 0,05 - 0,25 et préférentiellement Fe < 0,07 et Si < 0,05
présentant à la fois les propriétés suivantes : R_{0,2}(LT) > 60 ksi (414 MPa) et K_{1c}(L-T) > 38 ksi√inch (42 MPa√m),
et un procédé de fabrication d'un élément d'intrados ayant un R_{0,2}(LT) > 60 ksi comprenant la coulée d'un alliage de la composition précédente, une homogénéisation entre 471 et 482°C, une transformation à chaud à une température > 399°C, une mise en solution au dessus de 488°C, une trempe, un écrouissage à froid de préférence de plus de 9% et une traction d'au moins 1%.

### Problème posé

Pour la construction de nouveaux avions commerciaux de grande capacité, il est certes impératif de limiter le poids, de sorte que les cahiers des charges des constructeurs imposent des contraintes typiques plus élevées pour les panneaux de voilure, ce qui entraîne des valeurs minimales plus élevées pour les caractéristiques mécaniques statiques et la tolérance aux dommages des produits en alliage d'aluminium utilisés. L'utilisation de produits écrouis à l'état T39, tels que ceux préconisés dans les brevets US 5863359 et US 5865914, si elle conduit à des limites d'élasticité R_{0,2} élevées, présente cependant un certain nombre d'inconvénients pour d'autres propriétés d'emploi importantes dans l'application visée. En effet, il en résulte un écart plastique, c'est-à-dire une différence entre la résistance à la rupture Rₘ et la limite d'élasticité R_{0,2}, très réduit, ce qui entraîne une formabilité à froid plus faible et une moins bonne tenue en propagation de fissures de fatigue avec chargement à amplitude variable. En effet, le ralentissement de la propagation des fissures après surcharge partielle est moins important si l'écart plastique est réduit.

De plus, des pièces de plus grande dimension doivent être usinées sans distorsion dans des tôles plus épaisses, ce qui implique une meilleure maîtrise du niveau de contraintes résiduelles. Or, l'état T39 s'est révélé peu favorable de ce point de vue.

Le but de l'invention est donc de fournir des produits en alliage AlCuMg à l'état trempé et déformé à froid, destinés à la fabrication d'intrados d'ailes d'avion, et présentant, par rapport aux produits similaires de l'art antérieur, un compromis plus favorable pour l'ensemble des propriétés d'emploi : résistance mécanique, vitesse de propagation de fissures, ténacité, résistance à la fatigue, et taux de contraintes résiduelles.

### Objet de l'invention

L'invention a pour objet un produit laminé, filé ou forgé en alliage AlCuMg, traité par homogénéisation, transformation à chaud avec une température de sortie supérieure à 420°C, de manière à obtenir un taux de recristallisation au quart d'épaisseur inférieur à 20%, mise en solution, trempe, traction à froid et vieillissement, destiné à la fabrication d'éléments de structure d'avion, de composition (% en poids) :
Fe < 0,15 Si < 0, 15 Cu : 4,0 - 4,3 Mg: 1,0 - 1,5 Mn : 0,5 - 0,8 Zr : 0,08 - 0,15 autres éléments: < 0,05 chacun et < 0,15 au total, présentant un rapport Rₘ(L)/R_{0,2}(L) de la résistance à la rupture dans le sens L à la limite élastique dans le sens L, supérieur à 1,25 (et de préférence à 1,30).

Elle a également pour objet un produit laminé (une tôle) de même composition d'épaisseur comprise entre 6 et 60 mm et présentant à l'état trempé et tractionné l'un au moins des groupes de propriétés suivantes ;
a) Résistance à la rupture R_{m(L)} > 475 Mpa et limite d'élasticité R_{0,2(L)} > 370 MPa
b) Ecart plastique Rₘ - R_{0,2} sens L et TL > 100 MPa
c) Facteur d'intensité critique (sens L-T) K_{c} > 170 MPa√m et K_{co} > 120 MPa√m (mesurés selon la norme ASTM E561 sur des éprouvettes entaillées prélevées à quart-épaisseur avec les paramètres B = 5 mm, W = 500 et 2a₀ = 165 mm)
d) Vitesse de propagation de fissures (L-T) da/dn, mesurée selon la norme ASTM E 647 sur des éprouvettes entaillées prélevées à quart-épaisseur avec W = 200 mm et B = 5mm :
   < 10⁻⁴ mm/cycle pour ΔK = 10 MPa√m
   < 2,5 10⁻⁴ mm/cycle pour ΔK = 15 MPa√m
   < 5 10⁻⁴ mm/cycle pour ΔK = 20 MPa√m

Cette tôle présente également un niveau de contraintes résiduelles tel que la flèche f mesurée dans les sens L et TL après usinage à mi-épaisseur d'un barreau reposant sur deux supports distants d'une longueur l est telle que :
f < (0,14 l²)/e f étant mesurée en microns, l'épaisseur e de la tôle et la longueur 1 étant exprimées en mm.

L'invention a aussi pour objet un procédé de fabrication d'un produit laminé, filé ou forgé selon l'invention comportant les étapes suivantes :
- coulée d'une plaque ou d'une billette de la composition indiquée,
- homogénéisation de cette plaque ou billette entre 450 et 500°C,
- transformation à chaud et éventuellement à froid jusqu'au produit désiré,
- mise en solution à une température comprise entre 480 et 505°C,
- trempe à l'eau froide,
- traction à froid avec au moins 1,5% de déformation permanente,
- vieillissement naturel à l'ambiante.

### Description de l'invention

La composition chimique du produit diffère de celle du 2024 habituel par une teneur réduite en fer et silicium, une teneur plus élevée en manganèse et une addition de zirconium. Par rapport au 2034, on a une teneur en manganèse plus basse et une teneur en cuivre légèrement réduite. Par rapport à la composition des alliages décrits dans les brevets US 5863359 et US 5865914, la teneur en cuivre est plus élevée, ce qui permet de compenser, pour la résistance mécanique, l'écrouissage à froid moins élevé après trempe. D'une manière surprenante, ce domaine étroit de composition (notamment en ce qui concerne le manganèse), associé à des modifications de la gamme de fabrication, conduit, par rapport à l'art antérieur, à une amélioration significative du compromis entre la résistance mécanique, l'allongement et la tolérance aux dommages dans les conditions d'exploitation d'un avion civil de grande capacité.

De plus, et de manière tout à fait inattendue, on observe, pour les produits épais, un faible taux de contraintes résiduelles, permettant un usinage sans distorsion de pièces de grande dimension.

Le procédé de fabrication comporte la coulée de plaques, dans le cas où le produit à fabriquer est une tôle laminée, ou de billettes dans le cas où il s'agit d'un profilé filé ou d'une pièce forgée. La plaque ou la billette est scalpée, puis homogénéisée entre 450 et 500°C. On effectue ensuite la transformation à chaud par laminage, filage ou forgeage. Cette transformation se fait de préférence à une température plus élevée que les températures habituellement utilisées, la température de sortie étant supérieure à 420°C et de préférence à 440°C de manière à obtenir sur le produit traité une structure peu recristallisée, avec un taux de recristallisation au quart épaisseur inférieur à 20%, et de préférence à 10%. Le demi-produit laminé, filé ou forgé est ensuite mis en solution entre 480 et 505°C, de manière que cette mise en solution soit aussi complète que possible, c'est-à-dire que le maximum de phases potentiellement solubles, notamment les précipités Al₂Cu et Al₂CuMg, soit effectivement en solution solide. La qualité de la mise en solution peut être appréciée par analyse enthalpique différentielle (AED) en mesurant l'énergie spécifique à l'aide de l'aire du pic sur le thermogramme. Cette énergie spécifique doit être, de préférence, inférieure à 2 J/g.

Puis on procède à la trempe à l'eau froide, et à une traction contrôlée conduisant à un allongement permanent d'au moins 1,5%. Le produit subit enfin un vieillissement naturel à température ambiante.

Les produits selon l'invention présentent des caractéristiques mécaniques statiques nettement améliorées par rapport à l'alliage 2024-T351, utilisé actuellement pour les intrados d'aile d'avion, et à peine plus faibles que celles du 2034-T351. L'écart plastique et l'allongement élevés du matériau entraînent une excellente aptitude au formage à froid. La ténacité, mesurée par les facteurs d'intensité critique de contrainte en contrainte plane K_{c} et K_{co} est supérieure de plus de 10% à celle du 2024 et du 2034, et la vitesse de propagation de fissure da/dn est nettement améliorée par rapport à ces deux alliages, notamment pour les valeurs élevées de ΔK, et pour des chargements à amplitude variable. Les durées de vie en fatigue, mesurées sur des éprouvettes entaillées prélevées à mi-épaisseur dans le sens L, sont également améliorées de plus de 20% par rapport au 2024 et au 2034. Enfin, le niveau de contraintes résiduelles, mesuré par la flèche f après usinage à mi-épaisseur d'un barreau reposant sur deux supports distants d'une longueur l, est plutôt bas, alors qu'on aurait pu s'attendre au contraire avec une structure fibrée. Cette flèche, mesurée en microns, est toujours inférieure au quotient (0,14 l²)/e, la longueur l et l'épaisseur e de la tôle étant exprimées en mm.

L'ensemble de ces propriétés font que les produits selon l'invention sont particulièrement bien adaptés à la fabrication d'éléments de structure d'avions, notamment des intrados d'ailes, mais également des profilés pour caisson de voilure, pour semelles de longerons et nervures assemblés et des peaux et raidisseurs de fuselage.

### Exemples

On a coulé 3 plaques de largeur 1450 mm et d'épaisseur 446 mm respectivement en alliage 2024, 2034 et alliage selon l'invention. Les compositions chimiques (% en poids) des alliages sont données au tableau 1:

**Tableau 1**

| alliage | Si | Fe | Cu | Mg | Mn | Zr |
|---|---|---|---|---|---|---|
| 2024 | 0,12 | 0,20 | 4,06 | 1,36 | 0,54 | 0,002 |
| 2034 | 0,05 | 0,07 | 4,30 | 1,34 | 0,98 | 0,104 |
| invention | 0,06 | 0,08 | 4,14 | 1,26 | 0,65 | 0,102 |

Les plaques ont été scalpées, puis homogénéisées dans les conditions suivantes :
Pour le 2024, 2h à 495°C puis 5h à 460°C
Pour le 2034, 5 h à 497°C
Pour l'alliage selon l'invention, montée en 12 h et maintien de 6h à 483°C

Une partie des tôles a été ensuite laminée à chaud jusqu'à une épaisseur de 40 mm par passes successives de l'ordre de 20 mm. Une autre partie des tôles a été laminée à chaud jusqu'à 15 mm. Pour l'alliage selon l'invention, la température d'entrée au laminage à chaud était de 467°C, la température de sortie à 40 mm de 465°C et celle à 15 mm de 444°C.

Les tôles ont été mises en solution dans les conditions suivantes :
3h et 6h à 497°C pour les tôles en 2024 d'épaisseur respective 15 et 40 mm,
2h et 5h à 499°C pour les tôles en 2034 d'épaisseur 15 et 40 mm
9h à 497°C pour les tôles selon l'invention.

Après trempe à l'eau froide, toutes les tôles ont subi ensuite une traction contrôlée à 2% d'allongement permanent.

On a mesuré sur les tôles les caractéristiques mécaniques statiques dans les sens L et TL, à savoir la résistance à la rupture Rₘ (en MPa), la limite d'élasticité conventionnelle à 0,2% R_{0,2} (en MPa) et l'allongement à la rupture A (en %). Les résultats sont rassemblés au tableau 2 :

**Tableau 2**

| Alliage | Epaisseur | Sens | Rₘ | R_{0,2} | A |
|---|---|---|---|---|---|
| 2024 | 40 | L | 468 | 362 | 20,0 |
| 2024 | 40 | TL | 469 | 330 | 17,4 |
| 2024 | 15 | L | 462 | 360 | 21,2 |
| 2024 | 15 | TL | 467 | 325 | 17,6 |
| 2034 | 40 | L | 534 | 416 | 11,2 |
| 2034 | 40 | TL | 529 | 393 | 12,0 |
| 2034 | 15 | L | 548 | 431 | 13,8 |
| 2034 | 15 | TL | 531 | 395 | 14,6 |
| Invention | 40 | L | 510 | 384 | 15,4 |
| Invention | 40 | TL | 475 | 336 | 18,9 |
| Invention | 15 | L | 501 | 390 | 16,7 |
| Invention | 15 | TL | 491 | 351 | 19,1 |

On a mesuré également la ténacité par les facteurs d'intensité critique en contrainte plane Kc et K_{c0} (en MPa√m) dans le sens L-T, selon la norme ASTM E 561, sur des éprouvettes CCT, prélevées à quart-épaisseur, de largeur W = 500 mm, d'épaisseur B = 5 mm, et une entaille centrale usinée par électroérosion 2a₀ = 165 mm, agrandie par essai de fatigue jusqu'à 170 mm. Les résultats sont donnés au tableau 3 :

**Tableau 3**

| Alliage | Epaisseur | K_{c} | K_{c0} |
|---|---|---|---|
| 2024 | 40 | 143,4 | 105,2 |
| 2034 | 40 | 128,8 | 97,8 |
| Invention | 40 | 179,7 | 122 |
| 2034 | 15 | 136,4 | 103,7 |
| Invention | 15 | 173,6 | 124,3 |

On a mesuré également la vitesse de propagation de fissure de fatigue da/dn dans le sens L-T (en mm/cycle) pour différentes valeurs de ΔK (en MPa√m) selon la norme ASTM E 647. On utilise pour cela 2 éprouvettes CCT de largeur W = 200 mm et d'épaisseur B = 5 mm, prélevées à quart épaisseur de tôle dans le sens L-T. La longueur de l'entaille centrale usinée par électroérosion est de 30 mm, et cette entaille est agrandie par essai de fatigue à 40 mm. L'essai de mesure de vitesse de fissuration est effectué sur une machine MTS avec une sollicitation en R = 0,05 et une contrainte de 40 MPa, calculée pour obtenir une valeur de ΔK de 10 MPa√m pour la longueur d'entaille de départ de 40 mm (résultats au tableau 4).

**Tableau 4**

| Alliage | Ep. | ΔK = 10 | ΔK = 12 | ΔK = 15 | ΔK = 20 | ΔK = 25 |
|---|---|---|---|---|---|---|
| 2024 | 40 | 9 10⁻⁵ | 1,5 10⁻⁴ | 3,0 10⁻⁴ | 6 10⁻⁴ | 9 10⁻³ |
| 2034 | 40 | 8 10⁻⁵ | 1,5 10⁻⁴ | 3 10⁻⁴ | 5,7 10⁻⁴ | 1,7 10⁻³ |
| Inv. | 40 | 5,5 10⁻⁵ | 1,7 10⁻⁴ | 2,0 10⁻⁴ | 4,0 10⁻⁴ | 7,8 10⁻⁴ |
| 2034 | 15 | 8 10⁻⁵ | 1,5 10⁻⁴ | 3 10⁻⁴ | 5,2 10⁻⁴ | 2,1 10⁻³ |
| Inv. | 15 | 4,9 10⁻⁵ | 6,0 10⁻⁵ | 1,3 10⁻⁴ | 2,5 10⁻⁴ | 5,4 10⁻⁴ |

Des essais de fatigue selon la spécification Airbus AITM 1-0011 ont été réalisés sur des éprouvettes à trou de longueur 230 mm, de largeur 50 mm et d'épaisseur 7,94 mm, prélevée à mi-épaisseur de la tôle sens L. Le diamètre du trou est de 7,94 mm.

On a appliqué une contrainte moyenne pleine éprouvette de 80 MPa avec 4 niveaux de contraintes alternées: 85 MPa, 55 MPa, 45 MPa et 35 MPa pour les tôles de 40 mm, 110, 85, 55 et 45 MPa pour les tôles de 15 mm, avec 2 éprouvettes par niveau.

Les valeurs moyennes de durée de vie (en nombre de cycles) sont indiqués au tableau 5. On constate que, pour des éprouvettes avec un facteur d'entaille Kₜ = 2,5, la durée de vie en fatigue est améliorée de plus de 20% par rapport à l'alliage 2024.

**Tableau 5**

| alliage | Epaisseur mm | 80 ± 85 MPa | 80 ± 55 MPa | 80 ± 45 MPa | 80 ± 35 MPa |
|---|---|---|---|---|---|
| 2024 | 40 | 36044 | 159721 | | |
| 2034 | 40 | 30640 | 125565 | 340126 | 839340 |
| invention | 40 | 42933 | 219753 | 392680 | 1018240 |
| 2034 | 15 | 41040 | 204038 | 352957 | |
| invention | 15 | 45841 | 241932 | 429895 | |

On a mesuré enfin les flèches f dans le sens L et TL, ainsi que le taux de recristallisation (en %) en surface, à quart-épaisseur et à mi-épaisseur, déterminé par analyse d'image après attaque chimique de l'échantillon.

La flèche f est mesurée de la manière suivante. On prélève dans la tôle d'épaisseur e deux barreaux, l'un appelé barreau sens L, de longueur b dans le sens de la longueur de la tôle (sens L), de largeur 25 mm dans le sens de la largeur de la tôle (sens TL) et d'épaisseur e selon la pleine épaisseur de la tôle (sens TC), l'autre, appelé barreau sens TL, ayant 25 mm dans le sens L, b dans le sens TL et e dans le sens TC.

On usine chaque barreau jusqu'à mi-épaisseur et on mesure la flèche à mi-longueur du barreau. Cette flèche est représentative du niveau de contraintes internes de la tôle et de son aptitude à ne pas se déformer à l'usinage. La distance 1 entre les supports était de 180 mm et la longueur b des barreaux de 200 mm. L'usinage est un usinage mécanique progressif avec des passes d'environ 2 mm. La mesure de la flèche à mi-longueur s'effectue à l'aide d'un comparateur d'une résolution d'un micron. Les résultats concernant les flèches et les taux de recristallisation sont donnés au tableau 6.

**Tableau 6**

| alliage | Epaisseur | f_{L} (µm) | f_{TL} (µm) | Taux recr. (Surf.) % | Taux recr. (¼ ép.) % | Taux recr. (½ ép.) % |
|---|---|---|---|---|---|---|
| 2024 | 40 | 210 | 120 | 79 | 58 | 30 |
| 2034 | 40 | 147 | 129 | 12 | 0 | 0 |
| Invention | 40 | 86 | 75 | 46 | 5 | 2 |

## Revendications

1. Produit laminé, filé ou forgé en alliage AlCuMg, traité par homogénéisation, transformation à chaud avec une température de sortie supérieure à 420°C, de manière à obtenir un taux de recristallisation au quart d'épaisseur inférieur à 20%, mise en solution, trempe, traction à froid et vieillissement, destiné à la fabrication d'éléments de structure d'avion, de composition (% en poids) :
Fe < 0,15 Si < 0,15 Fe + Si < 0,15% Cu : 4,0- 4,3 Mg : 1 - 1,5 Mn : 0,5 - 0,8 Zr: 0,08 - 0,15
autres éléments : < 0,05 chacun et < 0,15 au total, et présentant un rapport Rₘ(L)/R_{0,2}(L) > 1,25 (de préférence > 1,30).

2. Produit laminé d'épaisseur 6 à 60 mm selon la revendication 1, présentant à l'état trempé et tractionné une résistance à la rupture R_{m(L)} > 475 MPa et une limite d'élasticité R_{0,2(L)} > 370 MPa.

3. Produit laminé dépaisseur 6 à 60 mm selon l'une des revendications 1 ou 2, présentant à l'état trempé et tractionné un écart plastique entre la résistance à la rupture Rₘ et la limite d'élasticité R_{0,2} dans les sens L et TL > 100 MPa.

4. Produit laminé d'épaisseur 6 à 60 mm selon l'une des revendications 1 à 3, présentant à l'état trempé et tractionné un facteur d'intensité critique (L-T) K_{c} > 170 NPa√m et K_{co} > 120 MPa√m, mesurés selon la norme ASTM E 561 sur des éprouvettes entaillées prélevées à quart-épaisseur avec les paramètres W = 500 mm, B = 5 mm et 2a₀ = 165 mm.

5. Produit laminé d'épaisseur 6 à 60 mm selon l'une des revendications 1 à 4, présentant à l'état trempé et tractionné une vitesse de propagation de fissures (L-T) da/dn, mesurée selon la norme ASTM E 647 sur des éprouvettes entaillées prélevées à quart-épaisseur avec W = 200 mm et B = 5mm:
< 10⁻⁴ mm/cycle pour ΔK = 10 MPa√m
< 2,5 10⁻⁴ mm/cycle pour ΔK = 15 MPa√m
et < 5 10⁻⁴ mm/cycle pour ΔK = 20 MPa√m.

6. Produit laminé selon l'une des revendications 1 à 5, **caractérisé en ce qu'**il présente une flèche f mesurée dans les sens L et TL après usinage à mi-épaisseur d'un barreau reposant sur deux supports distants d'une longueur l inférieure à (0,14 l²)/e, f étant mesurée en microns, l'épaisseur e de la tôle et la longueur l étant exprimées en mm.

7. Procédé de fabrication d'un produit selon l'une des revendications 1 à 6, comportant les étapes suivantes :
- coulée d'une plaque de la composition indiquée
- homogénéisation de cette plaque entre 450 et 500°C,
- transformation à chaud, et éventuellement à froid, par laminage, filage ou forgeage jusqu'au produit désiré,
- mise en solution à une température comprise entre 480 et 505°C,
- trempe à l'eau froide,
- traction à froid jusqu'à plus de 1,5% de déformation permanente,
- vieillissement naturel à l'ambiante.

8. Procédé selon la revendication 7, **caractérisé en ce que** la transformation à chaud se fait avec une température de sortie supérieure à 440°C.

9. Utilisation de tôles selon l'une des revendications 2 à 6 pour la fabrication de peau d'intrados de voilure d'avion.

10. Utilisation de profilés selon la revendication 1 pour la fabrication de raidisseurs d'intrados de voilure ou de fuselage d'avion.

## Patentansprüche

1. Walz-, Press- oder Schmiedeerzeugnis aus AlCuMg-Legierung, behandelt durch Homogenisieren, Warmumformen bei einer Austrittstemperatur oberhalb 420°C, um auf einem Viertel der Dicke einen Rekristallisationsgrad von weniger als 20 % zu erhalten, Lösungsglühen, Abschrecken, Kaltrecken und Auslagern, für die Herstellung von Zellenbauteilen eines Flugzeugs, mit der Zusammensetzung (Gew.-%):
Fe < 0,15 Si < 0,15 Fe + Si < 0,15 % Cu: 4,0 - 4,3 Mg: 1 - 1,5 Mn: 0,5 - 0,8 Zr: 0,08 - 0,15
weitere Elemente jeweils < 0,05 und insgesamt < 0,15, mit einem Rₘ(L)/R_{0,2}(L)-Verhältnis > 1,25 (vorzugsweise > 1,30).

2. Walzerzeugnis von 6 bis 60 mm Dicke nach Anspruch 1, das im abgeschreckten und gestreckten Zustand eine Bruchfestigkeit R_{m(L)} > 475 MPa und eine Dehngrenze R_{0,2(L)} > 370 MPa aufweist.

3. Walzerzeugnis von 6 bis 60 mm Dicke nach einem der Ansprüche 1 oder 2, das im abgeschreckten und gestreckten Zustand einen Verformungsunterschied zwischen Bruchfestigkeit Rₘ und Dehngrenze R_{0,2} in Längs- und Längs-Querrichtung > 100 MPa aufweist.

4. Walzerzeugnis von 6 bis 60 mm Dicke nach einem der Ansprüche 1 bis 3, das im abgeschreckten und gestreckten Zustand einen kritischen Spannungsintensitätsfaktor (längs/quer) K_{c} > 170 MPa√m und K _{co} > 120 MPa√m aufweist, gemessen nach der Norm ASTM E 561 an angekerbten, auf einem Viertel der Dicke entnommenen Proben mit den Parametern W = 500 mm, B = 5 mm und 2a₀ = 165 mm.

5. Walzerzeugnis von 6 bis 60 mm Dicke nach einem der Ansprüche 1 bis 4, das im abgeschreckten und gestreckten Zustand eine Rissausbreitungsgeschwindigkeit (längs/quer) aufweist, gemessen nach der Norm ASTM E 647 an angekerbten, auf einem Viertel der Dicke entnommenen Proben mit W = 200 mm und B = 5 mm:
< 10⁻⁴ mm/Zyklus bei ΔK = 10 MPa√m
< 2,5 10⁻⁴ mm/Zyklus bei ΔK = 15 MPa√m
und < 5 10⁻⁴ mm/Zyklus bei ΔK = 20 MPa√m.

6. Walzerzeugnis nach einem der Ansprüche 1 bis 5, **dadurch gekennzeichnet, dass** es eine Durchbiegung f, gemessen in Längs- und Längsquerrichtung nach Bearbeitung auf halber Dicke eines auf zwei, um eine Länge I voneinander beabstandeten Stützen aufliegenden Probestabs, von weniger als (0,14 I²)/e aufweist, wobei f in Mikrometern gemessen ist und die Dicke e des Blechs und die Länge I in mm ausgedrückt sind.

7. Verfahren zur Herstellung eines Erzeugnisses nach einem der Ansprüche 1 bis 6, mit folgenden Schritten:
- Gießen einer Platte mit der genannten Zusammensetzung
- Homogenisieren dieser Platte zwischen 450 und 500°C
- Warm- und eventuell Kaltumformen durch Walzen, Pressen oder Schmieden, bis sich das gewünschte Erzeugnis ergibt
- Lösungsglühen bei einer Temperatur zwischen 480 und 505°C
- Abschrecken mit kaltem Wasser
- Kaltrecken bis auf mehr als 1,5 % bleibende Verformung
- Kaltauslagerung bei Raumtemperatur.

8. Verfahren nach Anspruch 7, **dadurch gekennzeichnet, dass** die Warmumformung bei einer Austrittstemperatur oberhalb 440°C erfolgt.

9. Verwendung von Blechen nach einem der Ansprüche 2 bis 6 zur Herstellung der Außenhaut für die Tragflügelunterseite eines Flugzeugs.

10. Verwendung von Profilen nach Anspruch 1 zur Herstellung von Versteifungen für die Tragflügelunterseite und den Rumpf eines Flugzeugs.

## Claims

1. Rolled, extruded or forged product made of an AlCuMg alloy processed by homogenisation, hot transformation at an exit temperature above 420°C in order to obtain a recrystallisation rate below 20% (measured at quarter thickness) solution heat treatment, quenching cold stretching and ageing, to be used in the manufacture of aircraft structural elements, with the following composition (% by weight):
Fe<0.15 Si<0.15 Fe + Si < 0.15 Cu: 4.0-4.3
Mg:1-1.5 Mn:0.5-0.8 Zr:0.08-0.15
other elements: < 0.05 each and < 0.15 total with a ratio Rₘ(L) /R_{0.2}(L) > 1.25 (and preferably > 1.30).

2. Rolled product from 6 to 60 mm thick according to claim 1, with an ultimate tensile strength R_{m(L)} in the quenched and stretched temper > 475 MPa and yield stress R_{0.2}(L) > 370 MPa.

3. Rolled product from 6 to 60 mm thick according to any one of claims 1 or 2, with a plastic range between the ultimate tensile strength Rₘ and the yield stress R_{0.2} in the L and TL directions in the quenched and stretched temper > 100 MPa.

4. Rolled product from 6 to 60 mm thick according to any one of claims 1 to 3, for which the critical intensity factor (L-T direction) K_{c} in the quenched and stretched temper > 170 MPa√m and K_{co} > 120 MPa√m measured according to ASTM standard E 561 on notched test pieces sampled at a quarter thickness with parameters W = 500 mm, B = 5 mm and 2_{B0} = 165 mm.

5. Rolled product from 6 to 60 mm thick according to any one of claims 1 to 4 **characterized in that** the crack propagation rate (L-T direction) da/dn in the quenched and stretched temper, measured according to ASTM standard E 647 on notched test pieces sampled at a quarter thickness with parameters W = 200 mm and B = 5 mm) is as follows:
<10⁻⁴ mm/cycle for ΔK = 10 MPa√m
<2.5 10⁻⁴ mm/cycle for ΔK = 15 MPa√m
and <5 10⁻⁴ mm/cycle for ΔK = 20 MPa√m

6. Rolled product according to any one of claims 1 to 5, **characterized in that** deflection f measured in the L and TL directions after machining a bar supported on two supports separated by a length 1 to its mid-thickness is below (0.14 l²)/e, where f is measured in microns, e is the thickness of the plate and 1 is the length measured in mm.

7. Process according to any one of claims 1 to 6 for manufacturing a product comprising the following steps:
- cast a plate with the indicated composition,
- homogenize this plate between 450 and 500°C,
- hot transformation, and possibly cold transformation by rolling, extrusion or forging, until the required product is obtained,
- solution heat treatment at a temperature of between 480 and 505°C,
- quench in cold water,
- cold stretching to at least 1.5% permanent deformation,
- natural aging under ambient conditions.

8. Process according to claim 7, **characterized in that** the hot transformation takes place with an exit temperature > 420°C and preferably > 440°C.

9. Use of plates according to one of claims 2 to 6 for manufacturing the skin of an aircraft lower wing.

10. Use of profiles according to claim 1, for manufacturing aircraft lower wings or fuselage stringers.
